# DEMANDE DE BREVET EUROPEEN

(11) **EP 0 773 314 A1**
(43) Date de publication de la demande: **14.05.1997**
(21) Numéro de dépôt: 96402113.3
(22) Date de dépôt: 03.10.1996
(51) Int. Cl.: D04B 1/18

(54) **Article de bonneterie perfectionné, tel que bas ou collant pour dame**

(30) Priorité: 07.11.1995 FR 9513156
(71) Demandeur: Le Bourget (Etablissements JP Saltiel et ses Fils), 02230 Fresnoy le Grand (FR)
(72) Inventeur: Gueu, Jack, 02120 Lesquielles Saint Germain (FR); Poulain, Fabrice René Michel, 02110 Bohain (FR)
(74) Mandataire: Durand, Yves Armand Louis

(57) **Abrégé**

La présente invention concerne un article de bonneterie perfectionné.

Cet article comprend des rangées de mailles (R₃) constituées par deux fils associés de polyamide (3, 4) et interposées chacune entre deux rangées de mailles (R₁, R₂) constituées chacune par un fil d'élasthanne (2) associé à un fil de polyamide (1).

Un tel article de bonneterie peut constituer des bas ou collants pour dame présentant une douceur et un confort au porter remarquables.

## Description

La présente invention a essentiellement pour objet un article de bonneterie perfectionné constituant par exemple un bas ou un collant pour dame.

On connaît déjà des collants pour dame formés de rangées de mailles tricotées comprenant essentiellement des rangées de mailles constituées par un fil de polyamide unique et interposées chacune entre deux rangées de mailles constituées par un fil d'élasthanne associé à un fil de polyamide.

De tels collants pour dame ont été notamment commercialisés par la demanderesse sous la dénomination "Voilance" et ont été accueillis favorablement par la clientèle bien que présentant, malgré tout, un certain nombre d'imperfections.

En effet, ces collants présentaient une légère rugosité au toucher, c'est-à-dire une certaine capacité d'accrochage des fils de maille sur la peau au porter. Ceci provenait notamment de l'influence marquée, dans l'ensemble du tricot, des fils d'élasthanne qui ont une consistance quelque peu gommeuse et plastique, et donc apte à empêcher un bon glissement et une excellente sensation de confort au porter.

En outre, de tels collants tricotés ne présentaient pas une structure de maillage cohérente ou homogène par le fait qu'ils comprenaient un fil unique en polyamide interposé entre deux rangées formées chacune de deux fils en polyamide et élasthanne. Dès lors, l'article tricoté peut être considéré comme imparfait sur le plan de la résistance, sans parler du fait que notamment le fil unique en polyamide constituant une rangée de mailles sur deux peut se rompre et se perdre.

Aussi, la présente invention a pour but de remédier aux inconvénients ci-dessus en proposant un article de bonneterie formant bas ou collant par exemple qui est particulièrement doux au toucher et confortable au porter, cet article présentant en outre une résistance renforcée au porter, du fait de l'homogénéité et de la cohérence du maillage.

A cet effet, l'invention a pour objet un article de bonneterie perfectionné, tel que bas ou collant pour dame par exemple, du type formé par des rangées de mailles tricotées comprenant des rangées de mailles constituées par un fil de polyamide et interposées chacune entre deux rangées de mailles constituées chacune par un fil d'élasthanne associé à un fil de polyamide, caractérisé en ce qu'à chaque fil de polyamide interposé entre deux rangées de mailles élasthanne-polyamide, est associé au moins un autre fil de polyamide.

On comprend donc que non seulement ce fil de polyamide supplémentaire renforcera la résistance de l'article du fait de la plus grande homogénéité du tricot, mais il atténuera aussi les effets de rugosité procurés par les fils d'élasthanne qui, à l'état relaxé du tricot, viendront s'interpénétrer avec la structure "gonflée" constituée par les mailles formées de deux fils de polyamide et interposées entre deux mailles comportant un fil de polyamide juxtaposé à un fil d'élasthanne.

Suivant une autre caractéristique de l'invention, la hauteur de maille constituée par les deux fils de polyamide est plus grande d'au moins environ 0,3 mm que la hauteur de maille constituée par les deux fils élasthanne-polyamide.

Selon encore une autre caractéristique de l'article de bonneterie selon cette invention, le titrage du double fil polyamide est d'environ 15% supérieur au titrage du double fil élasthanne étiré-polyamide.

On précisera encore que le titrage de chaque fil de polyamide appartenant à la rangée de mailles constituée par deux fils en polyamide est compris entre environ 7 et environ 13 décitex.

Suivant une réalisation préférée, le titrage de chaque fil de polyamide précité est égal à 11 décitex.

Quant au fil de polyamide appartenant à la rangée de mailles constituée par un fil d'élasthanne et un fil de polyamide, son titrage est d'environ 17 décitex.

Le fil d'élasthanne précité pourra, quant à lui, avoir un titrage d'environ 2 décitex en élongation.

Mais d'autres caractéristiques et avantages de l'invention apparaîtront mieux dans la description détaillée qui suit et se réfère aux dessins annexés, donnés uniquement à titre d'exemple, et dans lesquels :

La figure 1 est une vue schématique en plan et agrandie de trois rangées de mailles appartenant à un article tricoté conforme aux principes de l'invention, et représentées en cours de fabrication ou de tricotage.

La figure 2 est une vue similaire à la figure 1, mais montrant l'article tricoté après relaxation, c'est-à-dire une fois sorti du métier de tricotage.

La figure 3 représente deux courbes d'éclatement concernant respectivement un article tricoté selon l'art antérieur, et un article tricoté conforme à la présente invention.

Sur la figure 1, on voit une portion de tricot à mailles cueillies qui forme des rangées de mailles reliées entre elles, et à savoir :
- des rangées de mailles R₁, R₂ constituées chacune par deux fils juxtaposés ou associés, l'un 1 de ces fils étant en polyamide et l'autre 2 étant en élasthanne, et
- des rangées de mailles R₃, dont une seule est représentée complètement sur les figures 1 et 2, qui sont interposées entre deux rangées de mailles R₁, R₂ et qui sont constituées elles aussi par deux fils, tous les deux en polyamide et repérés 3 et 4 sur les figures.

L'une des caractéristiques essentielles de la présente invention est que la rangée de mailles R₃ ne comporte plus un seul fil de polyamide, tel que 3, comme cela était le cas antérieurement, mais forme une association d'au moins deux fils de polyamide 3 et 4, ce qui confère à l'article tricoté des avantages remarquables et que l'on expliquera maintenant en se reportant plus particulièrement à la figure 2 où l'on a utilisé les mêmes repères que sur la figure 1 pour désigner les éléments communs, mais où le tricot est représenté à l'état relaxé, c'est-à-dire sorti du métier de tricotage.

On voit sur la figure 2 qu'à l'état relaxé du tricot, le fil d'élasthanne 2 appartenant à la rangée de mailles R₁ (aussi bien que celui appartenant à la rangée de mailles R₂), est, du fait de son élasticité, rappelé vers et contre les deux fils en polyamide 3 et 4 formant la rangée de mailles R₃.

Ainsi, non seulement toutes les rangées de mailles R₁, R₂, R₃ comportent chacune deux fils ce qui procure une cohésion au tricot et améliore par conséquent sa résistance et même son esthétique, mais les deux fils en polyamide 3, 4 de la rangée de mailles R₃ confèrent à cette rangée un certain gonflant dans lequel se loge le fil en élasthanne 2, de sorte que l'effet de rugosité procuré par ce dernier au porter du tricot s'en trouve remarquablement atténué, ce qui, au total, procure une bonne sensation de douceur et de confort à l'utilisatrice de l'article.

En bref, le remplissage des mailles formant les rangées R₃ à l'aide d'au moins un fil de polyamide supplémentaire augmente l'homogénéité du tricot et donc sa résistance. Au surplus, le fil d'élasthanne 2 logé dans l'interstice formé par le double fil polyamide 3,4 des rangées R₃, fait que l'article tricoté offre une douceur extrême et un confort au porter remarquables.

Revenant à la figure 1, et suivant une autre caractéristique de l'invention, la hauteur H₁ des mailles constituées par les deux fils de polyamide 3, 4 est légèrement plus grande que la hauteur H₂ des mailles constituées par les deux fils élasthanne 2-polyamide 1.

Cette différence de hauteur H₁-H₂ sera égale à 0,3 mm ou plus.

Ainsi les mailles plus grandes de la rangée R₃ auront davantage d'ampleur et donc de gonflant, c'est-à-dire une meilleure capacité de logement du fil d'élasthanne 2 dans le double fil polyamide 3, 4.

En outre, les mailles en double fil de polyamide 3, 4 étant plus grandes que les mailles en double fil élasthanne 2-polyamide 1, elles se rétracteront à l'autoclave, toutes proportions gardées, plus que ces dernières, ce qui procurera encore une meilleure immobilisation du fil élasthanne 2 dans le double fil polyamide 3, 4.

A cet égard, on rappellera qu'après tricotage des articles de bonneterie tels que les collants un passage de ces articles à l'autoclave, comme connu en soi, est nécessaire pour fixer les mailles et provoquer leur resserrement.

On ajoutera encore ici que le titrage de l'ensemble des deux fils en polyamide 3, 4 est, suivant l'invention, supérieur d'environ 15% par exemple d'environ 13 à environ 17%, au titrage de l'ensemble des deux fils 1, 2 polyamide-élasthanne étiré constituant les rangées de mailles R₁, R₂.

Les mailles des rangées R₃ étant plus grandes que celles des rangées R₁, R₂, il convient qu'elles soient plus grosses pour que la rétraction relative à l'autoclave des rangées de maille du tricot s'effectue de façon correcte et homogène, et surtout pour que les différences d'aspect visuel entre les rangées de mailles soient évitées.

Autrement dit, l'homogénéité de la texture du tricot et de son aspect extérieur (sans barrures) sera, avec la présente invention, avantageusement obtenue.

Suivant un exemple de réalisation préféré, chaque fil 3, 4 de polyamide appartenant à la rangée de mailles R₃ pourra être compris entre environ 7 et environ 13 décitex.

Toute valeur choisie dans cet intervalle pourra être convenable, en sachant toutefois qu'un titrage de 11 décitex pour chaque fil 3, 4 de polyamide sera préféré.

Le fil de polyamide 1 appartenant aux rangées de mailles R₁, R₂ pourra avoir un titrage d'environ 17 décitex, tandis que le fil d'élasthanne 2 juxtaposé ou associé au fil de polyamide 1 pourra présenter un titrage d'environ 2 décitex en élongation.

Les avantages résultant de l'article tricoté décrit ci-dessus apparaîtront mieux en se reportant à la figure 3 qui montre deux courbes d'éclatement respectivement relatives à un article conforme à l'invention (courbe la plus haute) et à un article connu (courbe inférieure), c'est-à-dire un article avec des rangées de mailles R₃ qui ne sont constituées que par un fil de polyamide unique.

On a montré en ordonnées la force de tension appliquée au tricot (kg/cm²) sur différentes zones correspondant à la cuisse, aux genoux et aux chevilles, et, en abcisses, l'allongement en centimètres.

Les essais ont été effectués sur deux articles de taille 3, c'est-à-dire des bas de taille standard.

Les forces de tension appliquées au tricot ont été évaluées à l'aide d'un éclatomètre à pression d'huile, tandis que l'allongement a été mesuré sur un appareil avec masse-étalon de 4,7 kg.

Les paliers repérés A, B et C sur la courbe du haut sont des zones du bas correspondant respectivement aux cuisses, aux genoux, et aux chevilles, tandis que les portions de courbes entre ces paliers correspondent aux risques de claquage.

On voit tout de suite, par comparaison des deux courbes, que la répartition de l'allongement est beaucoup plus homogène pour l'article selon cette invention (courbe du haut), que pour l'article connu (courbe du bas).

Par ailleurs, le risque de claquage d'un bas ou collant selon l'invention se situe à partir de 1,9 kg/cm² pour la zone des cuisses, à partir de 2 kg/cm² pour la zone des genoux, et à partir de 2,1 kg/cm² pour la zone des chevilles.

Par contre, pour le bas ou collant connu, qui possède une répartition d'allongement des zones qui le composent, médiocre par rapport au bas de l'invention, on voit qu'il existe un risque de claquage pour la zone des cuisses à partir de 1,8 kg/cm², pour la zone des genoux entre 1,8 et 1,9 kg/cm², soit entre 40 et 100 cm d'allongement pour cette zone, et pour la zone des chevilles à partir de 1,9 kg/cm².

On a donc réalisé selon cette invention un bas ou collant perfectionné qui présente d'excellentes propriétés de résistance mécanique, ainsi que des propriétés remarquables de douceur et de confort au porter, ce bas ou collant ayant en outre un aspect extérieur de texture homogène, régulier et attractif pour la clientèle.

Bien entendu, l'invention est nullement limitée au mode de réalisation décrit et illustré qui n'a été donné qu'à titre d'exemple.

C'est ainsi que la rangée de mailles interposée entre deux rangées de mailles formées par la juxtaposition d'un fil de polyamide et d'un fil d'élasthanne, pourrait comporter plus de deux fils en polyamide. De même, les titrages des divers fils constituant le tricot pourraient être quelque peu différents de ceux décrits et revendiqués.

C'est dire que l'invention comprend tous les équivalents techniques des moyens décrits ainsi que leurs combinaisons si celles-ci sont effectuées dans le cadre des revendications qui suivent.

## Revendications

1. Article de bonneterie perfectionné, tel que bas ou collant pour dame par exemple, du type formé par des rangées de mailles tricotées comprenant des rangées de mailles (R₃) constituées par un fil de polyamide (3) et interposées chacune entre deux rangées de mailles (R₁, R₂) constituées chacune par un fil d'élasthanne (2) associé à un fil de polyamide (1), caractérisé en ce qu'à chaque fil de polyamide (3) interposé entre deux rangées de mailles (R₁, R₂) élasthanne-polyamide, est associé au moins un autre fil de polyamide (4).

2. Article de bonneterie selon la revendication 1, caractérisé en ce que la hauteur de maille (H₁) constituée par les deux fils de polyamide (3, 4) est plus grande d'au moins environ 0,3 mm que la hauteur de maille (H₂) constituée par les deux fils élasthanne-polyamide (1, 2).

3. Article de bonneterie selon la revendication 1 ou 2, caractérisé en ce que le titrage du double fil polyamide (3, 4) est supérieur d'environ 15% au titrage du double fil (1, 2) élasthanne étiré-polyamide.

4. Article de bonneterie selon l'une des revendications 1 à 3, caractérisé en ce que le titrage de chaque fil de polyamide appartenant à la rangée de mailles (R₃) constituée par deux fils en polyamide (3, 4) est compris entre environ 7 et environ 13 décitex.

5. Article de bonneterie selon la revendication 4, caractérisé en ce que le titrage de chaque fil de polyamide précité est égal à 11 décitex.

6. Article de bonneterie selon l'une des revendications 1 à 3, caractérisé en ce que le fil de polyamide (1) appartenant à la rangée de mailles (R₁, R₂) constitué par un fil d'élasthanne (2) et un fil de polyamide (1) a un titrage d'environ 17 décitex.

7. Article de bonneterie selon l'une des revendications 1 à 3 ou la revendication 6, caractérisé en ce que le fil d'élasthanne précité (2) a un titrage d'environ 2 décitex en élongation.
